# EUROPÄISCHE PATENTSCHRIFT

(11) **EP 0 306 733 B1**
(45) Veröffentlichungstag und Bekanntmachung des Hinweises auf die Patenterteilung: **06.05.1992**
(21) Anmeldenummer: 88113247.6
(22) Anmeldetag: 16.08.1988
(51) Int. Cl.: C14C 9/00

(54) **Verfahren zur Hydrophobierung und Oleophobierung von Leder durch Imprägnierung mit Fluorchemikalien**
Leather with hydrophobic and oleophobic properties obtained by impregnation with fluor chemicals
Procédé pour rendre le cuir hydrophobe et oléophobe par imprégnation de composés fluorés

(30) Priorität: 24.08.1987 DE 3728162
(43) Veröffentlichungstag der Anmeldung: 15.03.1989
(73) Patentinhaber: HOECHST AKTIENGESELLSCHAFT, 65926 Frankfurt am Main (DE)
(72) Erfinder: Münch, Norbert, Dr., D-6233 Kelkheim Taunus (DE); Schlösser, Lothar, Dr., D-6000 Frankfurt am Main 50 (DE); Hudec, Gustav, D-6231 Schwalbach am Taunus (DE)

(56) Entgegenhaltungen:
- EP-A- 0 107 948
- EP-A- 0 210 656
- DE-A- 1 545 192

## Beschreibung

Die Erfindung betrifft ein Verfahren, das die Wirksamkeit von Fluorchemikalien, die zur gleichzeitigen Hydrophobierung und Oleophobierung von Leder eingesetzt werden, erhöht. Das Verfahren kann vor oder während jedes Arbeitsganges nach der Gerbung, bevorzugt jedoch nach dem Absäuern, angewendet werden. Das Verfahren ist anwendbar auf zwischengetrocknete und nicht zwischengetrocknete (direkt gearbeitete) Leder.

Seit einigen Jahren zeichnet sich der Trend ab, alle Lederarten, insbesondere Bekleidungs-, Möbel- und Schuhoberleder, weniger oder gar nicht mehr zuzurichten. Dadurch werden Leder mit natürlicher Oberfläche, natürlichem Narbenbild und angenehmem Griff erhalten. Ein gravierender Nachteil einer schwächeren oder fehlenden Zurichtung liegt darin, daß die Pflegeleichtigkeit dieser Leder beträchtlich vermindert ist. Es fehlt die das Leder schützende Zurichtung ganz oder teilweise.

Die verminderte Pflegeleichtigkeit äußert sich beispielsweise in einer erhöhten Wasserzügigkeit, in der Ausbildung von Wasserrändern und einer stark erhöhten Anschmutzbarkeit.

Diese Nachteile lassen sich durch die Erhöhung der Olephobie und Hydrophobie mit Hilfe von Fluor-Imprägnierchemikalien ausgleichen.

Auf dem Markt werden eine Reihe von Imprägnierchemikalien angeboten, die sich in ihrer Wirkung in fünf Klassen unterteilen:
1. Imprägnierung durch Einlagerung wasserunlöslicher Stoffe wie feste Fette, Wachse oder Polymere.
   Diese Stoffe verringern die Luft- und Wasserdampfdurchlässigkeit und somit den Tragekomfort von Bekleidungs- und Schuhoberleder.
2. Imprägnierung durch Einlagerung wasserquellender Stoffe wie Dicarbonsäurederivate (z.B. Alkylbernsteinsäure), Partialester von Polyalkoholen (z.B. Sorbitanmonooleat), niedrig ethoxylierte Fettalkohole und Fettsäuren und sulfoxidierte Paraffingatsche.
   Bei diesen Stoffen handelt es sich um sogenannte W/O Emulgatoren.
3. Imprägnierung durch anionische Produkte wie z.B. Fettsäuren, die mit mehrwertigen Metallionen, wie z.B. Ca²⁺, Cr³⁺, Al³⁺, hydrophobe Metallseifen bilden.
4. Imprägnieren durch komplexaktive Emulgatoren, die mit dem Chrom des Gerbstoffes eine koordinative Bindung eingehen, z.B. Phosphorsäuremonoalkylester, Citronensäuremonoalkylester.
5. Imprägnierung mit fluorhaltigen Produkten, die nicht mit mehrwertigen Metallionen nachbehandelt werden müssen, z.B. fluorierte Additionsverbindungen.

Zwischen den Produkten, die unter Nr. 1 bis 4 genannt sind und den Produkten von Nr. 5, bestehen Unterschiede:
- Die Produkte 1 bis 4 lagern sich in die Faserzwischenräume ein (geschlossene Imprägnierung), die Produkte unter Nr. 5 umhüllen die Fasern (offene Imprägnierung).
   Dadurch bleiben bei der offenen Imprägnierung Wasserdampf-und Luftdurchlässigkeit erhalten.
- Die Produkte 1 bis 4 verbessern nicht die Oleophobie, während ein wesentlicher Vorteil der Produkte unter Nr. 5 eine starke Erhöhung der Oleophobie der Leder ist. Je stärker ein Leder oleophobiert ist, desto stärker ist es auch schmutzabweisend.
- Die Produkte 1 bis 4 lagern sich über den gesamten Lederquerschnitt ein, während die Produkte unter Nr. 5 vorzugsweise auf der Oberfläche des Leders ihre Wirkung entfalten. Bei derartigen an der Lederoberfläche wirkenden fluorierten Imprägnierchemikalien wird ihre Wirksamkeit von der Arbeitsweise und von den in das Leder eingebrachten Chemikalien beeinflußt.

Aufgabe der Erfindung war deshalb, Hilfsstoffe zu finden, die eine gleichbleibende Wirksamkeit der an der Oberfläche wirkenden fluorierten Imprägnierchemikalien, unabhängig von der Arbeitsweise oder von den in das Leder zuvor eingebrachten Chemikalien, gewährleisten.

Aus der EP-A-0 210 656 ist ein Imprägnierspray für Leder bekannt, das neben Fluorcarbonharzen Polyacrylat-Hydrophobiermittel enthält. Gegenüber diesem Stand der Technik liegt der Erfindung die Aufgabe zugrunde, nicht nur die Hydrophobierung, sondern auch die Oleophobierung des Leders zu erhöhen

Es wurde nun ein Verfahren zur Hydrophobierung und Oleophobierung von Leder durch Imprägnierung mit Fluorchemikalien gefunden, indem man vor oder gleichzeitig mit der Imprägnierung mit den Fluorchemikalien das Leder mit Harzen, quartären Ammoniumverbindungen, Aminen oder den in Anspruch 1 genannten Polymeren behandelt. Werden diese Produkte vor oder zusammen mit den Fluorchemikalien eingesetzt, erhöht sich die Wirksamkeit dieser Fluorchemikalien und wird nicht mehr von der Arbeitsweise oder von den in das Leder zuvor eingebrachten Chemikalien beeinflußt.

Als Harze für dieses Verfahren kommen in Frage Kondensationsprodukte des Formaldehyds mit Melamin (Molverhältnis 3 : 1 bis 12 : 1, vorzugsweise 4 : 1 bis 6 : 1), Dicyandiamin (Molverhältnis 1 : 1 bis 3 : 1), Harnstoff (Molverhältnis 1 : 1 bis 3 : 1, vorzugsweise 1,5 : 1 bis 2,8 : 1), Phenol (Molverhältnis 0,5 : 1 bis 2 : 1), Naphthol (Molverhältnis 0,5 : 1 bis 2 : 1) und aromatische Sulfonsäuren, vorzugsweise Naphthalinsulfonsäure (Molverhältnis 3 : 1 bis 12 : 1, vorzugsweise 5 : 1 bis 8 : 1).

Als quartäre Ammoniumverbindungen kommen Verbindungen der Formel
in Frage, worin R₁ und R₂ gleich oder verschieden sind und C₁-C₂₀-Alkyl oder C₂-C₂₀-Alkenyl, R₃ und R₄ gleich oder verschieden sind und C₁-C₄-Alkyl oder Benzyl und A^{ϑ} ein Anion, wie etwa Chlorid, Methosulfat, Methophosphat bedeuten.

Als Amine kommen Verbindungen der folgenden Formeln in Frage
worin R₅ C₇-C₂₀-Alkyl oder C₇-C₂₀-Alkenyl, R₆ C₁-C₂₀-Alkyl, C₂-C₂₀-Alkenyl oder Benzyl und R₇ C₁-C₄-Alkyl oder Benzyl bedeuten.

Als polymere Verbindungen kommen Polymerisate in Frage, die aus folgenden Monomeren in verschiedenen Mengenverhältnissen polymerisiert werden können:
Vinylacetat, Ethylen, Styrol, Maleinsäureanhydrid. Maleinsäure, Maleinsäuremono- und diester, N-Vinyl-N-methylacetamid, Vinylformamid, Diallyldimethylammoniumchlorid.

Die Molekulargewichte dieser Polymeren liegen im Bereich 2000 bis 50000, vorzugsweise 5000 bis 20000. Bevorzugt sind Polymere aus 60 bis 80 % Vinylacetat und 20 bis 40 % Ethylen bzw. 30 bis 60 % Styrol und 40 bis 70 % Maleinsäureanhydrid.

Als fluorhaltige Imprägnierchemikalien kommen in Frage:
Fluorcarbonharze, fluorierte Additions-, Polymerisations- und Kondensationsprodukte, perfluorierte Urethane, Harnstoffe, Ester, Sulfonamide, Carbamide, Amine, Carbonsäure, Alkohole, fluorierte Alkyl- und Arylverbindungen, oxethylierte Perfluoralkohole.

Vorzugsweise kommen Umsetzungsprodukte in Frage, die aus folgenden Verbindungen hergestellt werden:
Perfluoralkylethanol und Alkyl- oder Phenylisocyanat; Perfluoralkylethanol mit Epichlorhydrin und Alkyl- oder Phenylisocyanaten; polymere Perfluoracrylate. Die Perfluoralkylgruppen enthalten überlicherweise 4 bis 16 C-Atome.

Die obengenannten Harze, quartären Ammoniumverbindungen, Amine oder Polymere können entweder zusammen mit den Fluorchemikalien auf das Leder aufgebracht werden oder in einer separaten Behandlungsstufe nach dem Gerben, vorzugsweise nach dem Absäuern. Die Menge dieser Verbindungen beträgt 0,05 bis 10 Gew.-%, bezogen auf das Falzgewicht, oder 0,1 bis 20 Gew.-%, bezogen auf das Trockengewicht. Die Behandlung des Leders mit den Fluorchemikalien und den genannten Hilfsmitteln erfolgt in üblicher Weise durch Imprägnieren mit einer Lösung, Emulsion oder Dispersion der genannten Produkte entweder in einem oder zwei Schritten wie oben dargelegt. Diese Imprägnierung geschieht durch Sprühen, im Tauchbad, im Faß, im Mischer oder in der Haspel. Man kann das erfindungsgemäße Verfahren auch kombinieren mit einer die Faserzwischenräume schließenden Füllimprägnierung wie eingangs erwähnt.

**Beispiel 1**

| | | | |
|---|---|---|---|
| Ausgangsmaterial: | | Chromgegerbtes, nachgegerbtes und gefettetes Crust; die %-Angaben sind auf Trockengewicht des Leders bezogen | |
| | 1000,0 % | Wasser 45°C | |
| | 2,0 % | Ammoniak 25 %ig | |
| | | | 2 h walken |

| | | neue Flotte | |
|---|---|---|---|
| | 400,0 % | Wasser 45°C | |
| | 1,0 % | Kondensationsprodukt aus Formaldehyd und β-Naphthalinsulfonsäure | |
| | 2,0 % | Farbstoff | |
| | | | 1 h walken |
| Zusatz: | 1,5 % | Ameisensäure 85 %ig | 20 min walken |

| | | neue Flotte | |
|---|---|---|---|
| | 400,0 % | Wasser 45°C | |
| | 2,0 % | Farbstoff | |
| | | | 30 min walken |
| Zusatz: | 0,5 % | Ameisensäure 85 %ig | 20 min walken |

| | | neue Flotte | |
|---|---|---|---|
| | 400,0 % | Wasser 45°C | |
| | 0,5 % | Ameisensäure 85 %ig | |
| | 1,0 % | Kondensationsprodukt aus Formaldehyd mit Dicyandiamin (44 %) | |
| | 4,0 % | fluoriertes Imprägniermittel (17 %ig an Wirkstoff) | |
| | | | 20 min walken |
| | | spüllen, spannen, trocknen (50°C), millen | |

**Beispiel 2**

| | | | |
|---|---|---|---|
| Ausgangsmaterial: | | Gefalztes Chromleder; die %-Angaben beziehen sich auf das Falsgewicht. | |
| | 200,0 % | Wasser 50°C | |
| | 1,0 % | Natriumbikarbonat | |
| | 1,0 % | Natriumformiat | |
| | | | 1 h walken |

| | | neue Flotte | |
|---|---|---|---|
| | 100,0 % | Wasser 50°C | |
| | 3,0 % | Glutardialdeyhd | |
| | | | 1 h walken |
| Zusatz: | 5,0 % | Fettlicker | |
| | | | 30 min walken |

| | | neue Flotte | |
|---|---|---|---|
| | 100,0% | Wasser 50°C | |
| | 5,0 % | Styrol-Maleinsäureanhydrid Kondensationsprodukt (50 %ig) | |
| | | | 15 min walken |
| Zusatz: | 5,0 % | Styrol-Maleinsäureanhydrid Kondensationsprodukt (50 %ig) | |
| | | | 15 min walken |
| Zusatz: | 0,5 % | Farbstoff | |
| | | | 30 min walken |
| Zusatz: | 1,0 % | Ameisensäure (85 %ig) | |
| | | | 30 min walken |

| | | neue Flotte | |
|---|---|---|---|
| | 100,0 % | Wasser 60°C | |
| | 3,0 % | Fettlicker | |
| | | | 30 min walken |

| | | neue Flotte | |
|---|---|---|---|
| | 100,0 % | Wasser 45°C | |
| | 0,5 % | Vinylacetat-Ethylen-Copolymer-Dispersion (50 %) | |
| | | | 30 min walken |
| Zusatz: | 2,0 % | fluoriertes Imprägniermittel (17 %ig an Wirkstoff) | |
| | | betriebsübliche Fertigstellung | |

**Beispiel 3**

| | | | |
|---|---|---|---|
| Ausgangsmaterial: | | Chromgegerbtes, nachgegerbtes und gefettetes Crust; die %-Angaben sind auf 5 Trockengewicht des Leders bezogen | |
| | 1000,0 % | Wasser 50°C | |
| | 2,0 % | Ammoniak (25 %ig) | |
| | | | 2 h walken |

| | | neue Flotte | |
|---|---|---|---|
| | 400,0 % | Wasser 45°C | |
| | 1,0 % | Kondensationsprodukt aus Formaldehyd und β-Naphthalinsulfosäure | |
| | 10,0 % | Kondensationsprodukt aus Formaldehyd und 4,4′-Dioxydiphenylsulfon und Phenol (95 %ig) | |
| | | | 30 min walken |
| Zusatz: | 2,0 % | Farbstoff | |
| | | | 1 h walken |
| Zusatz: | 2,5 % | Ameisensäure (85 %ig) | |
| | | | 20 min walken |

| | | neue Flotte | |
|---|---|---|---|
| | 400,0 % | Wasser 45°C | |
| | 2,0 % | Farbstoff | |
| | | | 30 min walken |
| Zusatz: | 0,5 % | Ameisensäure (85 %ig) | |
| | | | 20 min walken |

| | | neue Flotte | |
|---|---|---|---|
| | 400,0 % | Wasser 45°C | |
| | 0,5 % | Ameisensäure 85 %ig | |
| | | | 10 min walken |
| Zusatz: | 1,0 % | Dimethyldistearylammoniumchlorid | |
| | 4,0 % | fluoriertes Imprägniermittel (17 %ig an Wirkstoff) | |
| | | | 20 min walken |
| | | betriebsübliche Fertigstellung | |

## Patentansprüche

1. Verfahren zur Hydrophobierung und Oleophobierung von Leder durch Imprägnierung mit Fluorchemikalien, dadurch gekennzeichnet, daß man vor oder gleichzeitig mit der Imprägnierung mit den Fluorchemikalien das Leder mit Harzen, quartären Ammoniumverbindungen, Aminen oder Polymeren behandelt, wobei die Polymeren aus folgenden Monomeren polymerisiert werden können: Vinylacetat, Ethylen, Styrol, Maleinsäureanhydrid, Maleinsäure, Maleinsäuremonoester und -diester, N-Vinyl-N-methylacetamid, Vinylformamid und Diallyldimethylammoniumchlorid.

2. Verfahren nach Anspruch 1, dadurch gekennzeichnet, daß man die Harze, quartären Ammoniumverbindungen, Amine oder Polymeren in einer Menge von 0,05 bis 10 Gew.-%, bezogen auf das Falzgewicht, oder 0,1 bis 20 Gew.-%, bezogen auf das Trockengewicht, einsetzt.

3. Verfahren nach Anspruch 1 oder 2, dadurch gekennzeichnet, daß man die Imprägnierung mit den Fluorchemikalien und den Hilfsmitteln mit einer die Faserzwischenräume schließenden Füllimprägnierung kombiniert.

4. Verfahren nach einem der Ansprüche 1 bis 3, dadurch gekennzeichnet, daß das Verfahren vor oder während jeden Arbeitsganges nach der Gerbung, vorzugsweise nach dem Absäuern, angewendet wird.

## Claims

1. A process for rendering leather hydrophobic and oleophobic by impregnation with fluoro chemicals, which comprises treating the leather with resins, quaternary ammonium compounds, amines or polymers before or at the same time as the impregnation with the fluoro chemicals, it being possible to polymerize the polymers from the following monomers: vinyl acetate, ethylene, styrene, maleic anhydride, maleic acid, maleic acid monoesters and diesters, N-vinyl-N-methylacetamide, vinylformamide and diallylmethylammonium chloride.

2. The process as claimed in claim 1, wherein the resins, quaternary ammonium compounds, amines or polymers are used in an amount of 0.05 to 10 % by weight, based on the shaved weight, or 0.1 to 20 % by weight, based on the dry weight.

3. The process as claimed in claim 1 or 2, wherein the impregnation with the fluoro chemicals and the auxiliaries is combined with a plumping impregnation which closes the fiber interstices.

4. The process as claimed in any of claims 1 to 3, wherein the process is used before or during each operation after tanning, preferably after acidification.

## Revendications

1. Procédé pour rendre un cuir hydrophobe et oléophobe par imprégnation par des substances chimiques fluorées, caractérisé en ce qu'on traite le cuir, avant imprégnation par les substances chimiques fluorées ou en même temps que cette imprégnation, avec des résines, des composés de l'ammonium quaternaire, des amines ou des polymères, les polymères pouvant être polymérisés à partir des monomères suivants : acétate de vinyle, éthylène, styrène, anhydride maléique, acide maléique, monoesters et diesters de l'acide maléique, N-vinyl-N-méthylacétamide, vinylformamide, chlorure de diallyldiméthylammonium

2. Procédé selon la revendication 1, caractérisé en ce qu'on utilise les résines, composés de l'ammonium quaternaire, amines ou polymères en une quantité de 0,05 à 10 % en poids par rapport au poids après écharnage ou de 0,1 à 20 % en poids par rapport au poids à sec.

3. Procédé selon la revendication 1 ou 2, caractérisé en ce qu'on combine l'imprégnation avec les substances chimiques fluorées et les substances auxiliaires avec une imprégnation de remplissage destinée à fermer les espaces intermédiaires entre fibres.

4. Procédé selon l'une des revendications 1 à 3, caractérisé en ce que le procédé est utilisé avant ou pendant chaque opération après le tannage, de préférence après l'acidification.
